# FASCICULE DE BREVET EUROPEEN

(11) **EP 0 227 557 B1**
(45) Date de publication et mention de la délivrance du brevet: **09.10.1991**
(21) Numéro de dépôt: 86420242.9
(22) Date de dépôt: 29.09.1986
(51) Int. Cl.: A63C 5/056

(54) **Semelle antirecul polyvalente pour ski de fond**
Mehrwertige Rückgleitschutzsohle für Lanlaufski
Polyvalent, anti-back-sliding sole for a cross-country ski

(30) Priorité: 30.09.1985 FR 8514974
(43) Date de publication de la demande: 01.07.1987
(73) Titulaire: SKIS ROSSIGNOL S.A., F-38509 Voiron Cédex (FR)
(72) Inventeur: Longeray, Rémi, F-69520 Grigny (FR); Lanteri, Pierre, F-69100 Villeurbanne (FR); Mathia, Thomas, F-69260 Marcy l'Etoile (FR); Jodelet, Français, F-38500 Voiron (FR); Segura, Serge, Lyon (7ème) (FR)
(74) Mandataire: Maureau, Philippe

(56) Documents cités:
- EP-A- 0 033 864
- EP-A- 0 086 939
- EP-A- 0 117 536
- DE-A- 2 726 726
- FR-A- 2 025 877

## Description

La présente invention concerne une semelle antirecul polyvalente pour ski de fond et plus spécialement la ou les zones de la semelle auxquelles est rattachée la fonction antirecul.

Il est déjà connu de réaliser des semelles de ski en polyuréthane.

Le document FR-A-2 025 877 concerne une semelle de ski alpin en polyuréthane semi-rigide possédant, outre de bonnes qualités de glisse, des qualités de résistance mécanique et d'amortissement.

Le document DE-A-2 726 726 concerne une semelle de ski alpin en polyuréthane dans laquelle sont également recherchées les qualités de glisse et de résistance mécanique.

On connaît les nombreux problèmes posés par la réalisation des semelles antirecul pour ski de fond qui doivent présenter de bonnes propriétés de glissement et ne pas coller à la neige quelles que soient les caractéristiques de cette dernière.

On a tout d'abord proposé de résoudre ces problèmes par l'emploi de farts spécifiques à chaque qualité de neige et nécessitant un renouvellement fréquent du fait de leur usure rapide.

On a ensuite muni les semelles de reliefs appropriés (peluches, écailles...), ce qui ne conduit qu'à des performances moyennes ; ces semelles sont, en outre, bruyantes.

Certaines semelles antirecul nécessitent enfin, sur certaines neiges, l'application locale de produits anti-adhésifs (qu'il est nécessaire de renouveler) et qui sont destinés à empêcher le collage de la neige.

Le titulaire du brevet a cherché à mettre au point une semelle antirecul pour ski de fond qui satisfasse à toutes les exigences mentionnées ci-avant sans qu'il soit nécessaire de lui appliquer sporadiquement des produits spécifiques, et qui puisse présenter une polyvalence sur toute qualité de neige.

On sait que le geste classique du pas alternatif se décompose essentiellement en trois phases correspondant à des sollicitations différentes de la semelle : en phase d'impulsion, le skieur prend appui sur la neige pour se propulser, en phase intermédiaire ou d'allègement, la pression sur la neige diminue fortement ; enfin, la dernière phase correspond au glissement du ski.

Le titulaire du brevet a tout d'abord étudié le mécanisme de glissement et de retenue des semelles pour ski de fond, essentiellement conditionné par la nature polyphasique de la neige et a découvert que trois facteurs concernant la semelle participaient à ce mécanisme : hydrophobie, comportement rhéologique et topographie de surface.

L'hydrophobie apparaît comme particulièrement importante dans les phases d'allègement et de glisse ; dans la phase d'allègement, elle évite l'adhésion de la neige qui risque de provoquer le phénomène dit de "bottage" ou de glaçage ; par ailleurs l'hydrophobie favorsie le glissement, quels que soient la nature de la neige et le mécanisme mis en jeu.

Le mécanisme du comportement rhéologique est essentiellement le suivant :
1) Pendant le glissement, la sollicitation de chaque grain de neige est suffisamment courte pour que le matériau ait un comportement essentiellement élastique. Le matériau est peu déforme et reste lisse et glissant ;
2) Pendant la prise d'appui propulsif, la sollicitation de chaque grain de neige est suffisamment longue pour que le matériau ait un comportement essentiellement visqueux. Les grains de neige en pénétrant dans le matériau permettent au skieur de prendre appui sur la neige ;
3) Lorsque cette sollicitation cesse, le matériau, grâce à sa mémoire élastique, reprend sa forme initiale. Le ski est donc prêt pour le pas suivant.

Le titulaire du brevet, au cours des études qu'elle a effectuées sur le mécanisme de glissement et de retenue des semelles pour ski de fond, a confirmé qu'il existait un comportement tribologique différent suivant que la semelle était en phase d'impulsion ou en phase de glisse.

En effet, en phase d'impulsion impliquant le phénomène de retenue, la surface de la semelle est essentiellement sollicitée en compression, alors que, dans la phase de glisse, elle est soumise à une action de cisaillement.

Par ailleurs, la phase d'impulsion est nettement plus courte que la phase de glisse 0,1 à 0,2 seconde d'une part et 0,5 à 1,5 seconde d'autre part.

Le but de l'invention est de mettre à profit les propriétés visco-élastiques d'un matériau constitutif de la semelle pour obtenir un mécanisme d'ancrage pendant la phase d'impulsion, par diminution de l'élasticité en compression, tout en conservant une élasticité en cisaillement élevée en phase de glisse.

Le titulaire du brevet a déterminé quelles étaient les caractéristiques à exiger d'un matériau adapté à la réalisation de semelles de ski de fond.

Selon l'invention, cette semelle est essentiellement constituée, dans la ou les zones auxquelles est rattachée la fonction antirecul, par un matériau choisi parmi les polyuréthanes obtenus par polycondensation de polyols présentant une chaîne hydrocarbonée possédant de 8 à 20 atomes de carbone entre groupements fonctionnels hydrophiles et de di-isocyanates choisis parmi le méthane-diphényl-di-isocyanate (MDI), le toluène-di-isocyanate (TDI) et l'hexaméthyl-di-isocyanate (HDI) employés seuls ou en mélange, le module d'élasticité de ce matériau se situant entre 5.10⁶ Pa (Newton/m²) et 10⁸ Pa pour des vitesses de déformation correspondant à des fréquences comprises entre 0,1 et 10 Hz (s⁻¹ ) et entre 10⁸ et 10⁹ Pa pour des vitesses de déformation correspondant à des fréquences comprises entre 1 et 100 Hz, la topographie ou rugosité de la semelle étant en outre compatible avec la granulométrie des différents types de neige, la distribution des hauteurs de profil permettant la pénétration des grains de neige dans le matériau en période de propulsion.

Selon un mode de réalisation préféré de l'invention, la quantité de di-isocyanate utilisée dans la réaction de polycondensation est supérieure à la quantité stoéchiométrique.

La quantité de di-isocyanate est, de préférence, de 10 à 30 % supérieure à la quantité stoéchiométrique.

Le polyol est avantageusement l'huile de ricin :

CH₃-(CH₂)₅-CHOH-CH₅-CH=CH-(CH₂)₇-CO₂CH₂

CH₃-(CH₂)₅-CHOH-CH₂-CH=CH-(CH₂)₇-CO₂CH

CH₃-(CH₂)₅-CHOH-CH₂-CH=CH-(CH₂)₇-CO₂CH₂

Les compositions de matériau selon l'invention se prêtent bien à l'incorporation de charges classiques telles que les charges minérales et les polymères fibreux.

Selon un autre mode de réalisation, le matériau selon l'invention présente une structure poreuse fermée.

L'incorporation de ces charges et/ou de ces pores confère aux matériaux selon l'invention une anisotropie visco-élastique contribuant avantageusement à l'obtention des propriétés tribologiques et de l'effet de surface recherché.

Le matériau selon l'invention peut être utilisé selon tout agencement géométrique convenable de la semelle. Il peut être utilisé seul ou combiné à un ou plusieurs matériaux du même type.

La présente invention sera mieux comprise à l'aide de l'exemple qui suit d'un mode de réalisation du matériau destiné à la réalisation de semelles antirecul polyvalentes pour ski de fond, étant bien entendu que cet exemple illustre l'invention sans aucunement la limiter.

On part de la formulation suivante :
- huile de ricin : 100 parties en poids,
- mélange 50/50 TDI-MDI, 50 parties en poids,
à laquelle on ajoute :
- fibres de nylon (6-7 dtex, longueur 0,5-1 mm) 12 parties en poids,
- charge minérale (CaCO₃, 50 µm) 15 parties en poids.

On effectue la réticulation à 90°C pendant 48 heures,
et on utilise le matériau ainsi obtenu, de façon classique, comme partie de la semelle destinée à assurer la fonction antirecul. Le remplacement du carbonate de calcium par de l'aluminosilicate de sodium ou du talc conduit à l'obtention d'une structure poreuse fermée.

Les semelles ainsi obtenues présentent un caractère fortement hydrophobe qui lui est conféré par les chaînes grasses de l'huile de ricin. Ce caractère hydrophobe assure à la fois, comme on a pu le vérifier, une bonne glisse du matériau et un non collage de la neige rendant inutile l'application de produits anti-adhésifs comme les huiles de silicone.

Dans la zone des températures d'utilisation et pour des vitesses de déformation élevées (glissement), le module d'élasticité varie de 10⁸ à 10⁹ Pa ; pour des vitesses de déformation faibles (retenue), ce module se situe entre 5.10⁶ et 10⁸ Pa.

Il répond de ce fait, aux critères de visco-élasticité définis ci-avant : déformation visqueuse durant la phase d'impulsion ou de déformation statique et élasticité élevée durant la phase de déformation dynamique (phase de glisse).

## Revendications

1. Semelle antirecul pour ski de fond constituée de polyuréthane, caractérisée en ce qu'elle est essentiellement constituée, dans la ou les zones auxquelles est rattachée la fonction antirecul, par un matériau choisi parmi les polyuréthanes obtenus par polycondensation de polyols présentant une chaîne hydrocarbonée possédant de 8 à 20 atomes de carbone entre groupements fonctionnels hydrophiles et de di-isocyanates choisis parmi le méthane-diphényl-di-isocyanate (MDI), le toluène-di-isocyanate (TDI) et l'hexaméthyl-di-isocyanate (HDI) employés seuls ou en mélange, le module d'élasticité de ce matériau se situant entre 5.10⁶ Pa (Newton/m²) et 10⁸ Pa pour des vitesses de déformation correspondant à des fréquences comprises entre 0,1 et 10 Hz (s⁻¹) et entre 10⁸ et 10⁹ Pa pour des vitesses de déformation correspondant à des fréquences comprises entre 1 et 100 Hz, la topographie ou rugosité de la semelle étant en outre compatible avec la granulométrie des différents types de neige, la distribution des hauteurs de profil permettant la pénétration des grains de neige dans le matériau en période de propulsion.

2. Semelle selon la revendication 1, caractérisée en ce que la quantité de di-isocyanate utilisée dans la réaction de polycondensation est supérieure à la quantité stoéchiométrique.

3. Semelle selon la revendication 2, caractérisée en ce que la quantité de di-isocyanate est de 10 à 30 % supérieure à la quantité stoéchiométrique.

4. Semelle selon l'une quelconque des revendications 1 à 3, caractérisée en ce que le polyol est l'huile de ricin.

5. Semelle selon l'une quelconque des revendications 1 à 4, caractérisée en ce que des charges choisies parmi les charges minérales et les polymères fibreux sont incorporées au matériau.

6. Semelle selon l'une quelconque des revendications 1 à 5, caractérisée en ce que le matériau présente une structure poreuse fermée.

7. Semelle selon l'une quelconque des revendications précédentes, caractérisée en ce que le matériau est utilisé seul ou combiné, selon tout agencement géométrique convenable, avec un ou plusieurs matériaux du même type.

8. Semelle selon l'ensemble des revendications 1 à 5, caractérisée en ce qu'elle possède la composition suivante :
- huile de ricin : 100 parties en poids,
- mélange 50/50 TDI-MDI : 50 parties en poids,
- fibres de nylon : 12 parties en poids,
- charge minérale : 15 parties en poids.

9. Semelle selon la revendication 8, caractérisée en ce que les fibres nylon ont les caractéristiques suivantes : 6-7 dtex, longueur 0,5-1 mm.

10. Semelle selon la revendication 8, caractérisée en ce que la charge minérale est constituée par du carbonate de calcium.

11. Semelle selon l'ensemble des revendications 6 à 8, caractérisée en ce que la charge minérale est constituée par de l'aluminosilicate de sodium.

## Claims

1. Anti-backsliding sole for cross-country ski, made of polyurethane, characterized in that it is substantially formed, in the zones containing the anti-backsliding component, from a material selected from polyurethanes obtained by polycondensation of polyalcohols having a hydrocarbon chain possessing between 8 and 20 atoms of carbon in hydrophilic functional groupings and of di-isocyanates selected from methane-diphenyl-di-isocyanate (MDI), toluene-di-isocyanate (TDI) and hexamethylene-di-isocyanate (HDI) used alone or as a mixture, the modulus of elasticity of this material being between 5.10⁶ Pa (Newton/m²) and 10⁸ Pa for speeds with a deformation corresponding to frequences within the range 0.1 to 10 Hz (s⁻¹) and the range 10⁸ and 10⁹ Pa for strain rates corresponding to frequencies within the range 1 to 100 Hz, the topology or roughness of the sole being furthermore compatible with the granulometry of different types of snow, since the distribution of profile heights allows grains of snow to penetrate the material during periods of propulsion.

2. Sole according to Claim 1, characterized in that the quantity of di-isocyanate used in the polycondensation reaction is greater than the stoichiometric quantity.

3. Claim according to Claim 2, characterized in that the quantity of di-isocyanate is between 10% and 30% greater than the stoichimetric quantity.

4. Sole according to any one of Claims 1 to 3, characterized in that the polyalcohol is castor oil.

5. Sole according to any one of Claims 1 to 4, characterized in that fillers selected from mineral fillers and fibrous polymers are incorporated into the material.

6. Sale according to any one of Claims 1 to 5, characterized in that the material has a closed porous structure.

7. Sole according to any one of the previous claims, characterized in that the material is used alone or combined, according to any suitable geometrical arrangement, with one or several materials of the same kind.

8. Sole according to the totality of Claims 1 to 5, characterized in that it has the following composition:
- castor oil: 100 parts by weight
- 50/50 TDI-MDI mixture: 50 parts by weight
- nylon fibres: 12 parts by weight
- mineral filler: 15 parts by weight.

9. Sole according to Claim 8, characterized in that the nylon fibres have the following characteristics: 6 - 7 dtex, 0.5 - 1 mm. length.

10. Sole according to Claim 8, characterized in that the mineral filler consists of calcium carbonate.

11. Sole according to the totality of Claims 6 to 8, characterized in that the mineral filler consists of sodium aluminosilicate.

## Patentansprüche

1. Rückgleitschutzsohle für Langlaufski aus Polyurethan, **dadurch gekennzeichnet,** daß sie in der oder den Zonen, die mit der Rückgleitschutzfunktion zusammenhängen, im wesentlichen aus einem Material besteht, das ausgewählt ist unter den Polyurethanen, die durch Polykondensation von Polyolen mit einer Kohlenwasserstoffkette mit 8 bis 20 Kohlenstoffatomen zwischen hydrophilen funktionellen Gruppen und Diisocyanaten, ausgewählt aus Methylendiphenylisocyanat (MDI), Toluoldiisocyanat (TDI) und Hexamethylendiisocyanat (HDI), einzeln oder im Gemisch verwendet, erhalten worden sind, der Elastizitätsmodul des Materials zwischen 5.10⁶ Pa (Newton/m²) und 10⁸ Pa für Deformationsgeschwindigkeiten, die Frequenzen zwischen 0,1 und 10 Hz (s⁻¹) entsprechen, liegt und zwischen 10⁸ und 10⁹ Pa für Deformationsgeschwindigkeiten, die Frequenzen zwischen 1 und 100 Hz entsprechen, die Topographie oder Rauhigkeit der Sohle außerdem mit der Körnung der verschiedenen Schneearten kompatibel ist, und die Verteilung der Profilhöhen die Penetration von Schneekörnern in das Material in einer Antriebsperiode erlaubt.

2. Sohle nach Anspruch 1, **dadurch gekennzeichnet,** daß die Menge von in der Polykondensationsreaktion verwendetem Diisocyanat größer als die stöchiometrische Menge ist.

3. Sohle nach Anspruch 2, **dadurch gekennzeichnet,** daß die Menge an Disocyanat 10 bis 30 % größer als die stöchiometrische Menge ist.

4. Sohle nach einem der Ansprüche 1 bis 3, **dadurch gekennzeichnet,** daß das Polyol Rizinusöl ist.

5. Sohle nach einem der Ansprüche 1 bis 4, **dadurch gekennzeichnet,** daß im Material Füllstoffe eingebaut sind, ausgewählt aus den mineralischen Füllstoffen und den Polymerfasern.

6. Sohle nach einem der Ansprüche 1 bis 5, **dadurch gekennzeichnet,** daß das Material eine geschlossene poröse Struktur aufweist.

7. Sohle nach einem der vorhergehenden Ansprüche, **dadurch gekennzeichnet,** daß das Material allein oder, in einer passenden geometrischen Anordnung, mit einem oder mehreren Materialien der gleichen Art kombiniert verwendet wird.

8. Sohle nach den Ansprüchen 1 bis 5, **dadurch gekennzeichnet,** daß sie die folgende Zusammensetzung besitzt:
- Rizinusöl: 100 Gew.-%,
- Mischung 50/50 TDI-MDI: 50 Gew.-%,
- Nylonfasern: 12 Gew.-%,
- mineralischer Füllstoff: 15 Gew.-%.

9. Sohle nach Anspruch 8, **dadurch gekennzeichnet,** daß die Nylonfasern folgende Charakteristika aufweisen: 6 bis 7 dtex, 0,5 bis 1 mm Länge.

10. Sohle nach Anspruch 8, **dadurch gekennzeichnet,** daß der mineralische Füllstoff aus Calciumcarbonat besteht.

11. Sohle nach den Ansprüchen 6 bis 8, **dadurch gekennzeichnet,** daß der mineralische Füllstoff aus Natriumaluminiumsilikat besteht.
